# EUROPÄISCHE PATENTSCHRIFT

(11) **EP 0 153 443 B1**
(45) Veröffentlichungstag und Bekanntmachung des Hinweises auf die Patenterteilung: **06.02.1991**
(21) Anmeldenummer: 84109869.2
(22) Anmeldetag: 18.08.1984
(51) Int. Cl.: D04H 1/62, D04H 1/66, D06M 17/00

(54) **Dünnes Fixiervlies, speziell geeignet für textile Füllvliesstoff-Laminate, sowie Verfahren zur Herstellung solcher Laminate**
Thin fastening interlining for fabric-wadding laminates and method for making such laminates
Triplure fine de fixation pour étoffes stratifiées ouatinées, et procédé pour la fabrication de telles étoffes stratifiées

(30) Priorität: 09.02.1984 DE 3404545
(43) Veröffentlichungstag der Anmeldung: 04.09.1985
(73) Patentinhaber: Firma Carl Freudenberg, 69469 Weinheim (DE)
(72) Erfinder: Pfisterer, Ilse, D-6945 Hirschberg 2 (DE); Tecl, Bohuslav, D-6940 Weinheim (DE); Knoke, Jürgen, Dr., D-6940 Weinheim-Lü (DE); Wagner, Sepp, Dr., D-6941 Trösel (DE)

(56) Entgegenhaltungen:
- EP-A- 0 054 628
- AT-B- 293 328
- FR-A- 2 247 570
- GB-A- 1 071 641
- GB-A- 1 321 839

## Beschreibung

Die Erfindung betrifft ein für textile Füllvliesstoff-Laminate verwendbares, dünnes Fixiervlies mit einem ober- und unterseitig erhaben vorstehenden thermoplastischen Haftmassenmuster sowie ein Verfahren zur Herstellung solcher Laminate unter Verwendung dieses Fixiervlieses.

Füllvliesstoffe werden bisher in textile Bekleidungsstoffe überwiegend eingenäht. Es ist zwar möglich, flache, gut abgebundene Füllvliesstoffe, die eine relativ glatte Oberfläche haben, in herkömmlicher Weise z.B. mit einer Schmelzkleber-Dispersion punktförmig zu bedrucken und auf diese Art thermofixierbar zu machen. Diese Füllvliesstoffe sind jedoch für die überwiegende Mehrzahl der Anwendungen im Bekleidungsbereich, z.B. in Kombination mit Popeline, ungeeignet, weil sie zu steif und untextil wirken.

Eine weitere Möglichkeit, Füllvliesstoffe thermofixierbar zu machen, bestünde darin, ihnen Schmelzfasern beizumischen. Aber auch diese Methode versteift den Griff in unzulässiger Weise.

Leichtgewichtige, voluminöse und sehr weiche Füllvliesstoffe können nach den herkömmlichen Methoden nichtthermofixierbar gemacht werden: Sie lassen sich mit dem Rotations-Siebdruckverfahren oder nach dem Pulverpunkt-Verfahren nicht beschichten. Streupulver rieselt in sie hinein bzw. durch sie hindurch, verhärtet den Griff und vermindert beim Thermofixieren irregulär das Volumen.

Eine andere Schwierigkeit bei der Herstellung von textilen Laminaten aus fixierbaren Füllvliesstoffen ist die Erhaltung der Oberflächenglätte des Oberstoffes nach dem Fixieren. Die wolkige Oberfläche der voluminösen Füllvliesstoffe drückt sich auf den vorzugsweise verwendeten glatten Popelinestoffen zu sehr durch.

Weitere Schwierigkeiten ergeben sich durch das sogenannte Durchfssern des Füllvliesstoffes durch den Oberstoff, welches bisher dazu zwingt, ein Gewirke oder dergleichen zwischen Oberstoff und Füllvliesstoff zu legen oder/und sehr dichtgewebte Oberstoffe zu verwenden, was deren Auswahl entsprechend einschränkt.

Aufgabe der vorliegenden Erfindung ist es daher, ein Fixiervlies zu entwickeln, dessen Verwendung die vorgenannten Nachteile umgeht und welches zur Herstellung eines textilen Füllvliesstoff-Laminates geeignet ist, das im Griff geschmeidig, weich und textil bleibt, dessen Stoffoberfläche auch nach mehrmaliger Wäsche und Chemischreinigung noch glatt ist, dessen Durchfasereigenschaften nur noch gering sind und dessen Volumen auch nach mehrmaliger Pflegebehandlung weitgehend erhalten bleibt.

Desweiteren soll ein Verfahren entwickelt werden, welches in einem Arbeitsgang die kontinuierliche Herstellung textiler Laminate aus Materialbahnen von Oberstoff, Fixiervlies und Füllstoff ermöglicht.

Alle diese Aufgaben werden mit dem erfindungsgemäßen Fixiervlies, wie es in den Ansprüchen beschrieben ist, gelöst.

Aus DE-A-4 11 129 ist die Herstellung eines Vlieses bekannt wobei mittels eines Düsensprühverfahrens, vorzugsweise in Mustern, ein Bindemittel örtlich gezielt in der Weise auf das Vlies gebracht wird, daß es dessen gesamten Querschnitt durchdringt. Da dem Bindemittel hierbei jedoch allein die Aufgabe zukommt, einen Vliesstoff oberflächlich und in seinem Innern strukturell zu verstärken, und da das Bindemittelmuster an den Oberflächen nicht deutlich hervortreten darf, um den flauschigen Gesamtaufbau des Vlieses möglichst wenig negativ zu beeinflussen, ist dieser Vliesstoff als Fixiereinlage ungeeignet, da bei letzterer die Klebeeigenschaften auf der Oberfläche maßgebend sind.

Eine Variation der gleichen Idee wie in der vorgenannten Anmeldung stellt die DE-A-24 61 869 dar, wo ein gebundener Faservliesstoff beschrieben wird, welcher gebunden ist durch intermittierend im Abstand liegende Druckmuster-Binderbereiche, die sich im wesentlichen von einer Oberfläche der Faserschicht zur anderen Oberfläche erstrecken. Das Bindemittel wird als Suspension im Tiefdruckverfahren aufgebracht und hat ebenfalls die von der vorliegenden Erfindung abweichende Aufgabe, ein Faservlies derart zu verfestigen, daß es für Reinigungs- und Wischzwecke geeignet ist. Eine Anwendung als Fixiervlies ist somit nicht möglich.

Als thermoplastische Haftmasse für das erfindungsgemäße Fixiervlies eignet sich jeder in Wasser dispergierbarer Schmelzkleber, wie z.B. Copolyamid, Copolyester, Niederdruckpolyethylen oder Polyurethan. Es muß nur gewährleistet sein, daß die Dispersion derart durch Sprüh- oder Druckverfahren verarbeitet werden kann, daß sie den gesamten Querschnitt des Fixiervliesstoffes durchdringt und auf dessen beiden Oberflächen deutlich erhabene Muster ausbildet. Diese Muster bestehen vorzugsweise aus Punkten, welche reihenförmig in einem Raster von 11 bis 30 mesh oder regellos mit 20 bis 75 Punkten/cm² verteilt sind. In jedem Falle sollte die Haftmasse in einer Menge von 7 bis 22 g/m² (trocken gerechnet) vorliegen.

Besonders geeignete Fixiervliesstoffe gemäß der vorliegenden Erfindung sollen einen Fallkoeffizienten (nach DIN 54 306) kleiner als 25% aufweisen. Es eignen sich alle leichtgewichtigen Vliesstoffe von 7 bis 20 g/m², welche in bekannter Weise nach Naß- oder Trockenverfahren hergestellt worden sind.

Die erfindungsgemäßen Fixiervliese bieten außerdem den Vorteil, daß ihr Herstellungsprozeß direkt in ein kontinuierliches Verfahren zur Herstellung textiler Füllstofflaminate einbezogen werden kann. Im Rahmen dieses erfindungsgemäßen Verfahrens wird ein den Ansprüchen 1 bis 4 entsprechendes Fixiervlies hergestellt, in dem es in einem Sprüh- oder Rotationsdruckverfahren musterartig mit Schmelzkleber-Dispersion beaufschlagt wird, wobei diese seinen gesamten Querschnitt durchdringt und auf beiden Oberflächen erhaben hervortritt. Die Vliesstoffbahn wird in einem Sinterkanal getrocknet und die Haftmasse gesintert. Direkt anschließend, solange diese Haftmasse noch plastisch ist, erfolgt von oben und unten das Zuführen des Oberstoffes bzw. des Füllvlieses. Alle drei Bahnen durchlaufen unmittelbar danach einen beheizten preß- oder Bandkalander und werden zu einem Dreierlaminat zusammenkaschiert.

Das erfindungsgemäße Verfahren erlaubt einen außerordentlich raschen kontinuierlichen Herstellungsprozeß. Die hergestellen Laminate haben folgende günstige Eigenschaften:
a) Der Griff wird nicht verhärtet; er bleibt geschmeidig weich und textil.
b) Die Stoffoberfläche bleibt glatt, auch nach Wäsche und Chemischreinigung.
c) Das gefürchtete Durchfasern wird deutlich reduziert.
d) Das Volumen des Füllvliesstoffes bleibt weitgehend erhalten, auch nach der Pflegebehandlung.
e) Trotz des weichen Griffes und des erhalten gebliebenen Volumens ist der beidseitig fixierbare dünne Vliesstoff sowohl zum Oberstoff als auch zum Füllvliesstoff hin soweit fixiert, daß bei der Tragebeanspruchung und Pflegebehandlung weder ein Löslösen der Haftpunkte noch ein Aufflusen des Füllvliesstoffes stattfindet.

### Beispiel

Ein thermisch leicht vorverfestigter Vliesstoff von 9 g/m², der aus Polyesterfasern besteht und einen Fallkoeffizienten (DIN 54 3D6) von 17% aufweist, wird nach dem Rotationsdruckverfahren mit einer 37,4; %igen wässrigen Dispersion von Copolyamiden punktförmig bedruckt. Hierzu wird eine Druckschablone verwendet, welche 52 Löcher pro cm² in regelloser Anordnung enthält.

Es werden 11 g Haftmasse pro m² aufgebracht in der Weise, daß die Punkte durch das dünne Vlies hindurchgedruckt werden und in einem solchen Maße aus den Oberflächen herausragen, daß ein Fixiervorgang auf beiden Seiten erfolgen kann. Der durchgedruckte Teil der Punkte wird dabei etwas abgeflacht.

Zum Trocknen und Ansintern der Haftmasse wird das bedruckte Laminiervlies durch eine Sinterstrecke geführt, wobei es von einem Spannrahmen und mit Hilfe von Unter- und Oberluft frei schwebend gehalten wird.

Sofort nach dem Verlassen des Sinterkanals, solange die Haftmasse noch heiß und plastisch ist, wird dem Laminiervlies von oben ein Oberstoff und von unten ein Füllvliesstoff zugeführt. Die drei Bahnen durchlaufen ein beheiztes Preßwerk und werden zu einem Dreierlaminat verbunden. Die Stahlwalze des Stahl-Silikonwalzen-Preßwerkes hat eine Temperatur von 155^{;}C, der Druck beträgt 7 kp/cm, und das Preßwerk ist auf einen Spalt von 2 mm eingestellt.

Der Oberstoff ist eine hydrophob ausgerüstete Baumwoll-Polyester-Popeline von 1,50 m Breite. Ihr Flächengewicht beträgt 160 g pro Laufmeter.

Als Füllvliesstoff wird ein binder-verfestigtes Polyestervlies von 55 g/m², einer Dicke (DIN 53 855) von 7,17 mm und einer Dichte von 7,67 kg/m³ verwendet.

Nach dem Verlassen des Preßwerkes wird die Ware mit Hilfe eines Zentrumswicklers aufgerollt. Das Laminat weist die vorteilhaften Eigenschaften auf, die in der Beschreibung unter a) bis e) aufgezeigt wurden.

## Patentansprüche

1. Für textile Füllvliesstoff-Laminate verwendbares, dünnes Fixiervlies mit einem ober- und unterseitig erhaben vorstehenden thermoplastischen Haftmassenmuster, dadurch gekennzeichnet, daß die Haftmasse aus Copolyamiden, Copolyestern, Niederdruckpolyethylen, Polyurethan oder anderen thermoplastischen Schmelzklebern besteht und daß das Haftmassenmuster derart durch das Vlies hindurchgedruckt ist, daß es dessen gesamten Querschnitt durchdringt.

2. Fixiervlies nach Anspruch 1, dadurch gekennzeichnet, daß es im unbeschichteten Zustand einen Fallkoeffizienten (nach DIN 54 306) kleiner als 25% aufweist.

3. Fixiervlies nach Anspruch 1 oder 2, dadurch gekennzeichnet, daß die Haftmasse in einer Menge von 7 bis 22 g/m² (trocken) vorliegt.

4. Fixiervlies nach einem der Ansprüche 1 bis 3, dadurch gekennzeichnet, daß das Haftmassenmuster aus Punkten besteht, welche reihenförmig in einem Raster von 11 bis 30 mesh oder regellos in einer Anordnung von 20 bis 75 Punkten/cm² verteilt sind.

5. Verfahren zur Herstellung eines textilen Füllstoff-Laminates, bestehend aus einem Oberstoff, einem Fixiervlies gemäß den Ansprüchen 1 bis 4 und einem Füllvliesstoff, dadurch gekennzeichnet, daß in einem einzigen, kontinuierlichen Arbeitsgang eine leichte Vliesstoffbahn durch ein Sprüh- oder Rotationsdruckverfahren mittels einer Druckschablone musterartig mit einer Haftmassen-Dispersion beaufschlagt wird wobei das Schmelzklebermuster beidseitig deutlich, erhaben hervortritt, daß anschließend die Haftmasse in einem Sinterkanal getrocknet und gesintert und unmittelbar danach, solange die gesinterte Haftmasse noch klebefähig, ist die Fixiervliesbahn in einem beheizten Preßwerk, kontinuierlich mit dem Oberstoff einerseits und dem Füllvlies andererseits zusammenkaschiert wird.

## Revendications

1. Nappe mince de fibres de fixation pouvant être utilisée pour un stratifié textile de nappe de fibres de rembourrage, avec un tracé de masse adhérente thermoplastique faisant saillie sur la face supérieure et la face inférieure, caractérisée en ce que la masse adhérente est constituée de copolyamides, de copolyesters, de polyéthylène basse pression, de polyuréthane ou d'autres colles à fusion thermoplastiques et que le tracé de la masse adhérente est imprimé à travers la nappe de fibres de façon à pénétrer dans toute la section de celle-ci.

2. Nappe de fibres selon la revendication 1, caractérisée en ce qu'elle présente, à l'état non revêtu, un coefficient de tombant (suivant DIN 54 306) inférieur à 25%.

3. Nappe de fibres de fixation selon la revendication 1 ou 2, caractérisée en ce que la masse adhérente est présente en quantité de 7 à 22 g/m² (poids sec).

4. Nappe de fibres de fixation selon l'une des revendications 1 à 3, caractérisée en ce que le tracé de la masse adhérente est constitué de points qui sont répartis en rangées suivant un réseau de 11 à 30 mesh ou en désordre à raison de 20 à 75 points/cm².

5. Procédé de production d'un stratifié de substances de rembourrage textiles constitué d'un tissu de recouvrement, d'une nappe de fibres de fixation selon les revendications 1 à 4 et d'une nappe de fibres de rembourrage, caractérisé en ce qu'une bande de nappe de fibres légère reçoit, en une seule opération continue et par un procédé d'impression par rotation ou de pulvérisation et à l'aide d'un pochoir d'impression, une dispersion de masse adhérente disposée suivant un tracé tandis que la colle à fusion fait nettement saillie sur les deux faces, en ce que la masse adhérente est séchée et frittée ensuite dans un canal de frittage et que la bande de nappe de fibres est ensuite immédiatement amenée, alors que la masse adhérente frittée est encore collante, dans une presse chauffée où elle est assemblée en continu, d'une part au tissu de recouvrement et, d'autre part, à la nappe de fibres de rembourrage.

## Claims

1. A thin attachable interlining which is usable for textile wadding laminates and which has on the upper and lower sides a prominently protruding pattern of thermoplastic adhesive material, characterized in that the adhesive material is composed of copolyamides, copolyesters, low density polyethylene, polyurethane or other thermoplastic hot-melt adhesives, and in that the pattern of adhesive material has been printed through the interlining in such a way that it penetrates the entire cross-section of the interlining.

2. An attachable interlining according to claim 1, characterized in that in the uncoated state it has a drape coefficient (according to German Standard Specification DIN 54 306) of less than 25%.

3. An attachable interlining according to claim 1 or 2, characterized in that the adhesive material is present in an amount of 7 to 22 g/m² (dry).

4. An attachable interlining according to any one of claims 1 to 3, characterized in that the pattern of adhesive material is made up of dots distributed in row form in a grid of from 11 to 30 mesh or randomly in an arrangement of from 20 to 75 dots/cm².

5. A process for producing a textile wadding laminate composed of an outer fabric, an attachable interlining according to claims 1 to 4 and a wadding material, characterized in that in a single, continuous operation a lightweight length of nonwoven material has applied to it, in the form of a pattern, a dispersion of adhesive material by a spray or rotary printing process using a printing screen, the pattern of hot-melt adhesive protruding very prominently on both sides, and in that subsequently the adhesive material is dried and sintered in a sintering duct, and immediately thereafter, as long as the sintered adhesive material is still tacky, the length of attachable interlining is continuously laminated together in a heated pressing system with the outer fabric on one side and the wadding material on the other.
